# DEMANDE DE BREVET EUROPEEN

(11) **EP 4 763 949 A1**
(43) Date de publication de la demande: **24.06.2026**
(21) Numéro de dépôt: 25224344.9
(22) Date de dépôt: 17.12.2025
(51) Int. Cl.: C10B 53/02, C10L 9/08

(54) **DISPOSITIF ET PROCÉDÉ FLEXIBLES POUR VALORISATION DE BIOMASSES ET DÉCHETS PAR TORRÉFACTION ET CARBONISATION HYDROTHERMALE**

(30) Priorité: 19.12.2024 FR 2414693
(71) Demandeur: Commissariat à l'Energie Atomique et aux Energies Alternatives, 75015 Paris (FR)
(72) Inventeur: MARCHAND, Muriel, 38054 GRENOBLE Cedex 09 (FR); DEMEY CEDENO, Hary, 38054 GRENOBLE Cedex 09 (FR)
(74) Mandataire: Hautier IP

(57) **Abrégé**

L'invention concerne un système et un procédé de thermoconversion flexible de biomasse par torréfaction ou par carbonisation hydrothermale de toutes sortes de biomasses en fonction du pourcentage d'humidité de la biomasse.

La présente invention concerne le domaine technique de la thermoconversion de biomasses et déchets pour produire de l'énergie et/ou des matériaux. L'invention trouvera plus particulièrement son application pour la valorisation des boues de stations d'épuration, des lisiers, des déchets de bois flottés dont les humidités peuvent être très variables

## Description

### DOMAINE TECHNIQUE

La présente invention concerne le domaine technique de la thermoconversion de biomasses et déchets pour produire de l'énergie et/ou des matériaux. L'invention trouvera plus particulièrement son application pour la valorisation des boues de stations d'épuration, des lisiers, des déchets de bois flottés dont les humidités peuvent être très variables.

### ETAT DE LA TECHNIQUE

Parmi les moyens de conversion thermochimique « doux » utilisés en prétraitement de la biomasse ou comme moyen direct de conversion, la torréfaction et la carbonisation hydrothermale (ou HTC pour Hydro Thermal Carbonization) sont utilisées pour traiter respectivement des intrants secs et des intrants humides. En dehors de la plage de taux d'humidité préconisée pour l'intrant considéré, l'un ou l'autre de ces procédés peut être appliqué indifféremment, mais au prix d'un cout énergétique important.

Le marché est compartimenté entre la voie de traitement pour les biomasses sèches par torréfaction et la voie de traitement pour les biomasses humides par HTC.

La torréfaction et la carbonisation hydrothermale (HTC) sont deux moyens de convertir une biomasse brute en un « biocharbon » (appelé parfois « biocoal » ou « biochar » pour la torréfaction et « hydrochar » pour la carbonisation hydrothermale) dont certaines propriétés se rapprochent de celles du charbon minéral.

La torréfaction (ou encore « dry torrefaction ») est une pyrolyse ou carbonisation lente et douce opérée sous gaz inerte à pression atmosphérique, sur des gammes de température de 200 à 300°C et des temps de séjour de l'ordre de l'heure. La dégradation des principaux composants macromoléculaires de la biomasse (principalement hémicellulose et cellulose) entraine une perte de masse du solide sous forme de gaz secs (H2, CO2, CO, CH4...) et condensables (vapeur d'eau, phénols, acides). Le solide résiduel présente un contenu en carbone augmenté par rapport à la biomasse brute, des rapports hydrogène/carbone et oxygène/carbone diminués, une broyabilité et une hydrophobicité accrues, de meilleures propriétés de sorption, etc... ce qui augmente son intérêt pour des applications en énergie ou en matière. Ces performances ne peuvent être obtenues que pour des biomasses sèches (humidité < 20 à 25%m). Au-delà, la vapeur d'eau générée par le procédé, dégrade les performances de la torréfaction, il est donc indispensable de présécher les biomasses plus humides avant torréfaction.

Le procédé d'HTC fait l'objet d'un intérêt croissant ces dernières années. Il consiste à réaliser une carbonisation de la biomasse sous eau en conditions sous-critiques, sur des gammes de température de 180 à 260°C, des temps de séjour de quelques minutes à plusieurs heures et des pressions de 15 à 50 bar (1500 à 5000 KPa). La pression est la variable d'ajustement pour conserver l'eau sous forme liquide aux températures ciblées. Les propriétés spécifiques de l'eau sous ces conditions favorisent les réactions chimiques de dégradation des composants de la biomasse. Le principal produit de la réaction est un solide (hydrochar) aux propriétés sensiblement équivalentes à celles du biochar de torréfaction, donc nettement améliorées par rapport à celles de la biomasse initiale pour les applications précitées.

L'intérêt économique des deux procédés se segmente de la manière suivante : torréfaction pour les intrants à 20-25% d'humidité et moins, HTC pour les intrants à 65-70% d'humidité et plus. Pour les taux d'humidité intermédiaires, un choix doit être arbitré entre l'un ou l'autre des deux procédés en fonction de différents facteurs liés au cout de la ressource, au contexte économique, réglementaire, etc...

Parallèlement, de plus en plus d'industriels et de collectivités cherchent à valoriser des résidus ou des déchets de biomasses d'origines diverses et dont les taux d'humidité sont très variables et difficilement contrôlables. Ces contraintes engendrent une nécessité accrue de procédés de conversion thermochimique flexibles, s'adaptant à tous les types d'intrants, quelle que soit leur humidité.

### RESUME

Pour atteindre cet objectif, selon un mode de réalisation on prévoit un système de thermoconversion flexible de biomasse par torréfaction ou par carbonisation hydrothermale comprenant
- une cuve destinée à être fermée et à recevoir de la biomasse et un ciel de gaz,
- un module de distribution d'azote dans la cuve
- un module de chauffage destiné à chauffer la biomasse contenue dans la cuve,
- un module de contrôle de la pression au moins dans la cuve.

Selon un aspect, le module de distribution de l'azote comprend une plaque de distribution comprenant une chambre de distribution munie d'ouvertures de distribution de l'azote.

Avantageusement, le système comprend une unité de commande configurée pour adapter le fonctionnement du système en fonction du pourcentage d'humidité de la biomasse à traiter pour prendre alternativement un premier mode de thermoconversion par torréfaction lorsque le pourcentage d'humidité de la biomasse à traiter est inférieur à un premier seuil prédéfini ou un deuxième mode de thermoconversion par carbonisation hydrothermale lorsque le pourcentage d'humidité de la biomasse à traiter est supérieur à un deuxième seuil prédéfini.

Le présent système est donc adapté pour traiter de la biomasse par thermoconversion quel que soit son niveau d'humidité. Le système permet de mettre en oeuvre soit de la thermoconversion par torréfaction soit de la thermoconversion par carbonisation hydrothermale avec un seul et même dispositif.

Selon un autre aspect, l'invention concerne un procédé de thermoconversion de biomasse adapté à l'humidité de la biomasse à traiter caractérisé en ce qu'il comprend une étape préliminaire de détermination du pourcentage d'humidité de la biomasse à traiter et une phase de fonctionnement d'un système de thermoconversion tel que décrit ci-dessus suivant un premier mode de thermoconversion par torréfaction ou un deuxième mode de thermoconversion par carbonisation hydrothermale en fonction du pourcentage d'humidité de la biomasse à traiter préalablement déterminé.

### BREVE DESCRIPTION DES FIGURES

Les buts, objets, ainsi que les caractéristiques et avantages de l'invention ressortiront mieux de la description détaillée d'un mode de réalisation de cette dernière qui est illustré par les dessins d'accompagnement suivants dans lesquels :
La figure 1 représente un schéma d'un système de thermoconversion selon un mode de réalisation de l'invention pour un traitement en lot.
La figure 2 représente un détail A d'un réacteur du système de thermoconversion selon la figure 1 pouvant être utilisé pour un traitement par lot.
La figure 3 représente un détail A de la figure 1 selon un autre mode de réalisation de l'invention pouvant être utilisé pour un traitement en continu.

Les dessins sont donnés à titre d'exemples et ne sont pas limitatifs de l'invention. Ils constituent des représentations schématiques de principe destinées à faciliter la compréhension de l'invention et ne sont pas nécessairement à l'échelle des applications pratiques.

### DESCRIPTION DÉTAILLÉE

Avant d'entamer une revue détaillée de modes de réalisation de l'invention, sont énoncées ci-après des caractéristiques optionnelles qui peuvent éventuellement être utilisées en association ou alternativement :
Selon un exemple, le premier seuil prédéfini de pourcentage d'humidité de la biomasse à traiter est 25% et le deuxième seuil prédéfini de pourcentage d'humidité de la biomasse à traiter est 65%.

Selon un exemple, le système comprend une trémie (22) d'injection destinée à alimenter la cuve (1) en biomasse, la trémie (22) et la cuve (1) étant à équipression.

Selon un exemple, la trémie (22) comprend une chambre pressurisée à la pression de la cuve (1).

Selon un exemple, le système comprend un mélangeur (4) pour assurer le mouvement de la biomasse configuré pour mélanger des phases liquides et des milieux granulaires secs, préférentiellement le mélangeur (4) est choisi parmi un mélangeur à pale et un mélangeur rotatif.

Selon un exemple, le système comprend un module d'extraction des gaz hors de la cuve (1) agencé en partie supérieure de la cuve (1) comprenant une conduite d'extraction des gaz (7), et préférentiellement un chauffage de ladite conduite d'extraction des gaz.

Selon un exemple, le système comprend un module de récupération d'énergie thermique (8) des gaz extraits comprenant un récupérateur (24) d'énergie thermique destiné à récupérer l'énergie thermique des gaz extraits au profit du préchauffage de l'azote destiné à être distribué dans la cuve (1).

Selon un exemple, le module de récupération d'énergie thermique des gaz extraits comprend un condenseur (9) destiné à assurer la condensation des gaz extraits agencé en amont du récupérateur (24).

Selon un exemple, le système comprend une ouverture d'extraction (23) de la biomasse thermoconvertie agencée en partie inférieure de la cuve (1), préférentiellement l'ouverture d'extraction (23) est à équipression avec la cuve (1).

Selon un exemple, l'unité de commande est configurée pour commander au moins l'un parmi le module de contrôle de la pression, le module de distribution d'azote, le module d'extraction des gaz, la trémie, l'ouverture d'extraction, le module de chauffage.

Selon un exemple, le premier mode de thermoconversion par torréfaction est actionné pour un pourcentage d'humidité de la biomasse inférieur à un premier seuil, avantageusement 25%.

Selon un exemple, le deuxième mode de thermoconversion par carbonisation hydrothermale est actionné pour un pourcentage d'humidité de la biomasse supérieur à un deuxième seuil, avantageusement 65%.

Selon un exemple, le procédé comprend une phase de mise à niveau du pourcentage d'humidité de la biomasse préalable à la phase de fonctionnement si le pourcentage d'humidité de la biomasse déterminé par l'étape préliminaire de détermination est compris entre le premier seuil, 25%, et le deuxième seuil, 65%.

Selon un exemple, la phase de mise à niveau du pourcentage d'humidité de la biomasse comprend une augmentation du pourcentage d'humidité par ajout d'eau à la biomasse pour atteindre un pourcentage d'humidité de la biomasse supérieur à 65% soit une diminution du pourcentage d'humidité par séchage de la biomasse pour atteindre un pourcentage d'humidité de la biomasse de 25%.

Selon un exemple, le premier mode de thermoconversion par torréfaction comprend :
- le remplissage de la cuve (1) avec la biomasse présentant un pourcentage d'humidité de la biomasse inférieur à un premier seuil, par exemple 25%,
- le mélange de la biomasse par un mélangeur (4),
- injection d'azote par le module d'injection d'azote dans la cuve (1) et mise en pression de la cuve (1) par exemple à une pression de 1,2 bar (120 KPa),
- chauffage à une température par exemple comprise entre 200°C et 300 °C de la biomasse par le module de chauffage (5),
- extraction des gaz en partie supérieure de la cuve (1) par le module d'extraction des gaz,
- condensation des gaz extraits de la cuve (1) par le condenseur (9) du module d'extraction des gaz,
- extraction de la biomasse thermoconvertie en biochar.

Selon un exemple, le procédé comprend une récupération d'énergie thermique des gaz extraits pour le préchauffage de l'azote injecté dans la cuve par le récupérateur (24).

Selon un exemple, le deuxième mode de thermoconversion par carbonisation hydrothermale comprend
- le remplissage de la cuve (1) avec la biomasse présentant un pourcentage d'humidité de la biomasse supérieur à un deuxième seuil par exemple 65%,
- balayage à l'azote de la cuve (1),
- injection d'azote par le module d'injection d'azote dans la cuve (1) et mise en pression de la cuve (1) à une pression par exemple de 15 à 50 bar (1500 à 5000 KPa),
- le mélange de la biomasse par un mélangeur (4),
- chauffage à une température par exemple comprise entre 180°C et 260 °C de la biomasse par le module de chauffage (5),
- extraction de la biomasse thermo convertie en hydrobiochar.

Selon un exemple, le remplissage de la biomasse et l'extraction de la biomasse sont continus.

Pour la suite de la description, on entend par 'haut' et 'bas', ou leurs dérivés, une qualité de positionnement relatif d'un élément du réacteur ou du système lorsque celui-ci est installé de façon fonctionnelle, le 'haut' étant orienté à l'opposé du sol et le 'bas' étant orienté vers le sol. L'extrémité supérieure se situe en haut et l'extrémité inférieure se situe en bas.

On entend par vertical ce qui est parallèle à la direction de la pesanteur donnée notamment par le fil à plomb et horizontal ce qui est perpendiculaire à la verticale. Le haut et le bas étant opposés verticalement.

On entend par horizontal ce qui est perpendiculaire à la verticale.

On entend par transversale, une direction perpendiculaire à une direction longitudinale.

L'amont et l'aval, l'entrée, la sortie, en un point donné sont pris en référence au sens de circulation du fluide.

On entend par un paramètre "sensiblement égal/supérieur/inférieur à" ou "de l'ordre de" une valeur donnée, que ce paramètre est égal/supérieur/inférieur à la valeur donnée, à plus ou moins 10 % près, voire à plus ou moins 5 % près, de cette valeur.

Aux fins de la présente divulgation, l'expression « A et/ou B » signifie (A), (B) ou (A et B). Aux fins de la présente divulgation, l'expression "A, B et/ou C" signifie (A), (B), (C), (A et B), (A et C), (B et C), ou (A, B et C).

On entend par connecté fluidiquement ou en connexion fluidique, lorsqu'une ligne assure une connexion par ou dans laquelle circule un fluide.

Dans la présente description, l'expression « A fluidiquement raccordé à B » est synonyme de « A est en connexion fluidique avec B » et ne signifie pas nécessairement qu'il n'existe pas d'organe entre A et B. Les expressions « agencée sur » ou « sur » sont synonymes de « raccordé fluidiquement à ».

On entend par chaud, froid, refroidi, une température relative par rapport à un autre point du système.

Les termes "premier", "deuxième" et "troisième", "additionnel" etc. sont utilisés simplement comme des étiquettes, et ne sont pas destinés à imposer des exigences numériques sur leurs objets.

L'invention concerne un système de thermo conversion de biomasse. Le système comprend un réacteur de thermo conversion comprenant une cuve 1 destinée à recevoir la biomasse à traiter. La cuve comprend au moins une ouverture et peut comprendre un couvercle destiné à obturer l'ouverture.

Selon l'invention la biomasse pouvant être traitée par le système selon l'invention présente un pourcentage d'humidité compris entre 0 et 100%. Dans la suite de la description la biomasse dite biomasse sèche est une biomasse présentant un pourcentage d'humidité inférieur ou égal à 25% et une biomasse dite humide est une biomasse présentant un pourcentage d'humidité supérieur ou égal à 65%. La biomasse présentant un pourcentage d'humidité supérieur à 25% et inférieur à 65% est définie comme la biomasse intermédiaire.

La biomasse désigne l'ensemble des matières organiques pouvant se transformer en énergie. Dans le cadre de l'invention, la biomasse inclut plus spécifiquement les déchets organiques, les boues des stations d'épuration, des déchets végétaux, le bois B (bois faiblement adjuvanté) dépollué ou encore les résidus agricoles.

La cuve 1 selon l'invention est destinée à être fermée. La cuve 1 est configurée pour résister aux pressions de fonctionnement du système allant d'environ 1 bar (pression atmosphérique- 100KPa) à environ 100 bar (10000 KPa).

Avantageusement, la cuve1 est destinée à recevoir un volume de biomasse inférieur au volume de la cuve1, la cuve 1 comprenant ainsi un ciel de gaz surmontant la biomasse.

Le système comprend classiquement un module de chauffage 5 destiné à chauffer la biomasse et à la maintenir à une température cible. Le module de chauffage 5 peut être très varié tel qu'un chauffage par induction agencé à l'extérieur de la cuve 1, la cuve 1 étant conductrice thermique ou par au moins une résistance électrique agencée à l'extérieur de la cuve 1 en conduction thermique avec la cuve 1 ou directement à l'intérieur de la cuve 1 en contact de la biomasse. Le module chauffage 5 permet ainsi d'adapter le chauffage en fonction du pourcentage d'humidité de la biomasse à traiter et donc le procédé de thermo conversion à mettre en œuvre par le système. Le module de chauffage 5 est configuré pour chauffer la biomasse à une température cible comprise entre 180 °C et 300 °C.

Le système comprend un module de contrôle de la pression 3 régnant dans le système et préférentiellement dans la cuve 1. Le module de contrôle de la pression permet ainsi d'adapter la pression en fonction de la température du mélange biomasse-eau de manière à maintenir l'eau en phase liquide dans le mode de fonctionnement par carbonisation hydrothermale. Dans le mode de fonctionnement par torréfaction, le module de contrôle de pression 3 permet d'assurer l'écoulement du mélange biomasse-azote et son extraction en sortie de cuve 1. Le module de contrôle de la pression 3 comprend par exemple un détendeur 10 et un manomètre 11. Le module de contrôle de la pression 3 est configuré pour appliquer une pression dans le système et plus précisément au moins dans la cuve 1, comprise entre la pression atmosphérique (1,01325 bar- 101,325 KPa)) et 100 bar (10 000KPa).

Selon un aspect de l'invention, le système comprend un module de distribution d'azote dans la cuve 1. Dans la suite de la description, on utilise le terme azote, mais un gaz inerte équivalent pourrait également être utilisé. Le module de distribution d'azote comprend avantageusement au moins une conduite d'alimentation d'azote 6 dans la cuve 1. Avantageusement le module de distribution d'azote comprend une plaque de distribution 14 agencée dans la cuve 1. La plaque de distribution 14 est alimentée par la conduite d'alimentation d'azote. La plaque de distribution comprend une chambre de distribution permettant la diffusion de l'azote dans la plaque de distribution 14 et des ouvertures de distribution 15 destinées à permettre l'injection de l'azote dans la cuve 1 depuis la chambre de distribution de la plaque de distribution 14. Selon un mode de réalisation préféré, la plaque de distribution 14 est agencée dans la cuve 1 au niveau du ciel de gaz et les ouvertures de distribution 15 sont orientées préférentiellement vers le fond de la cuve 1, c'est-à-dire vers la biomasse lorsque celle-ci est présente dans la cuve 1. À titre d'exemple, la plaque de distribution 14 présente une face supérieure opposée à une face inférieure. Les ouvertures de distribution 15 sont préférentiellement disposées sur la face inférieure de la plaque de distribution 14. Le module de distribution d'azote permet de répartir l'azote de manière homogène à la surface de la biomasse contenue dans la cuve 1.

Avantageusement, le module de contrôle de la pression 3 est agencé sur la conduite d'alimentation d'azote 6.

Selon un mode de réalisation, le système, plus précisément le module de distribution d'azote, comprend un circuit de dérivation comprenant une conduite de dérivation 17 de préchauffage d'azote agencée sur, c'est-à-dire piquée sur, la conduite d'alimentation d'azote 6, préférentiellement en aval du module de contrôle de la pression 3 et une conduite de retour 18 de l'azote préchauffé agencée sur, c'est à dire piquée sur, la conduite d'alimentation d'azote 6 préférentiellement en aval de la conduite de dérivation 17. L'azote circulant dans la conduite d'alimentation d'azote 6 peut alors être dérivé en direction de la conduite de dérivation 17 de préchauffage d'azote pour être préchauffé, préférentiellement par un récupérateur 24 tel que décrit ci-après, puis retourne en direction de la conduite d'alimentation d'azote 6 par la conduite de retour 18 de l'azote préchauffé.

Avantageusement, le système comprend une pluralité de vannes de contrôle de la circulation d'azote dans les différentes conduites du système et par exemple une vanne de contrôle à l'entrée de la conduite de dérivation 17, une vanne de contrôle à la sortie de la conduite de retour 18 et une vanne de contrôle sur la conduite d'alimentation d'azote 6.

Selon un mode de réalisation, le système comprend un module d'extraction des gaz hors de la cuve 1. Le module d'extraction des gaz comprend avantageusement une conduite d'évacuation des gaz 7 agencée en partie supérieure de la cuve 1.

Selon un mode de réalisation, le système comprend un module de récupération d'énergie thermique 8 des gaz extraits de la cuve 1. Le module de récupération d'énergie thermique 8 comprend avantageusement en récupérateur 24 correspondant à un échangeur thermique agencé à l'interface du module d'extraction des gaz et notamment de la conduite d'évacuation des gaz 7 et le module de distribution d'azote et plus particulièrement de la conduite de dérivation d'azote 17. L'azote circulant dans le module de distribution d'azote, et plus et plus spécifiquement dans le circuit de dérivation, est avantageusement préchauffé par le module de récupération d'énergie thermique avant d'être injecté dans la cuve 1.

Selon le mode de réalisation, le module de récupération d'énergie thermique 8 des gaz extraits de la cuve un comprend un condenseur 9. Le condenseur 9 est avantageusement agencé en amont du récupérateur 24 sur la conduite d'évacuation des gaz 7. Le condenseur 9 permet d'une part de séparer les gaz secs et condensables afin d'éviter tout risque de bouchage et d'endommagement par corrosion des conduites et d'autre part d'assurer une bonne intégration énergétique du système par la récupération et réutilisation de la chaleur des gaz. À titre d'exemple, si le préchauffage de l'azote n'est pas utilisé, la chaleur des gaz circulant dans la conduite d'évacuation des gaz 7 peut être valorisée pour le séchage à basse température (-100°C) de biomasses d'humidité intermédiaire (quelques dizaines de pourcent).

Selon une possibilité avantageuse, le système comprend un chauffage de ladite conduite d'évacuation des gaz 7 de sorte éviter que la condensation des gaz ait lieu dans la conduite supprimant ainsi le risque de retour de goudron liquide par gravité vers la cuve 1. Préférentiellement, le chauffage de la conduite d'évacuation des gaz 7 est par exemple réalisé par un cordon chauffant 16 agencé sur la conduite d'évacuation des gaz 7 entre la cuve 1 et le module de récupération d'énergie thermique 8, en amont du condenseur 9.

Le système peut comprendre un réservoir de stockage des gaz liquéfiés 13 par le passage dans le condenseur 9. Avantageusement, le réservoir est agencé en dessous du condenseur 9 de sorte à assurer un stockage par gravité des gaz liquéfiés.

Le système peut comprendre un réservoir de stockage des gaz secs 12 correspondant aux gaz restants après passage dans le condenseur 9.

Selon une possibilité, le système comprend un mélangeur 4 agencé dans la cuve 1. Le mélangeur 4 est avantageusement configuré pour fonctionner sur biomasse sèche de granulométrie inférieure ou égale à quelques mm et sur biomasse humide. À titre d'exemple, le mélangeur 4 est apte à assurer le mélange des phases liquides et des milieux granulaires secs. Préférentiellement, le mélangeur 4 est choisi parmi un mélangeur à pales et un mélangeur rotatif, tels que ceux de la société AGITEC. Le mélangeur 4 permet d'assurer une température homogène de la biomasse dans la cuve 1.

Selon un aspect de l'invention, le système comprend une trémie 22 d'injection de biomasse destinée à alimenter la cuve 1 en biomasse.

La trémie 22 est avantageusement à équipression de la cuve 1. On entend par là que la trémie 22 et la cuve 1 présentent une pression identique 1. La trémie 22 est donc apte à être pressurisée dans des pressions comprises entre 1 bar et 100 bar (100 et 10000 KPa). Avantageusement, le module de contrôle de la pression 3 est configuré pour contrôler la pression dans la trémie 22. À cet effet, la trémie 22 peut comprendre une chambre pressurisée, ou sas pressurisé, à la pression de la cuve 1. La trémie 22 permet ainsi d'alimenter la cuve 1 en biomasse de manière continue ou discontinue tout en assurant que la pression de la cuve 1 ne soit pas modifiée lors de l'introduction de la biomasse. Le demi-angle de la trémie par rapport à la verticale est préférentiellement compris entre 10 et 25° afin d'éviter tout blocage de biomasse sèche ou humide dans la trémie. Préférentiellement, la trémie sera réalisée en inox, de manière à limiter la rugosité de sa paroi interne (standard INOX 304 ou 316L). La trémie 22 est avantageusement alimentée en biomasse.

Selon un mode de réalisation, la conduite d'alimentation 6 d'azote dans la cuve 1 comprend une dérivation 6a permettant l'alimentation en azote de la trémie 22, pour assurer sa mise en équipression avec la cuve 1.

Selon un mode de réalisation, le système comprend une ouverture d'extraction 23 de la biomasse thermoconvertie. L'ouverture d'extraction 23 est avantageusement agencée en partie inférieure de la cuve 1. L'ouverture d'extraction 23 est préférentiellement à équipression avec la cuve 1 de sorte à permettre l'extraction de la biomasse sans dépressurisation de la cuve 1. De manière similaire à la trémie 22, l'ouverture d'extraction 23 peut comprendre une chambre de dépressurisation. L'ouverture d'extraction 23 peut être pilotée par une électrovanne.

Selon une possibilité, le système comprend une conduite d'alimentation de la biomasse dite humide 19. La conduite d'alimentation de la biomasse humide 19 débouche avantageusement au niveau de la trémie 22 si celle-ci est présente. Préférentiellement, le système comprend une pompe 20 destinée à mettre sous pression la conduite d'alimentation de la biomasse humide 19.

Selon une possibilité, le système comprend une conduite d'alimentation de la biomasse dite sèche 21. La conduite d'alimentation de la biomasse sèche 21 débouche avantageusement au niveau de la trémie 22 si celle-ci est présente. Préférentiellement, le système comprend une vis doseuse permettant d'alimenter la trémie 21 en biomasse. La vis doseuse est maintenue en légère surpression sous gaz inerte avantageusement d'azote, facilitant l'alimentation en biomasse depuis la vis doseuse jusque dans la trémie 22.

Selon un mode de réalisation, la cuve 1 comprend un couvercle, non représenté, permettant l'introduction de la biomasse dans la cuve 1 ou au moins un accès pour la maintenance en présence d'une trémie 22 et d'une ouverture d'extraction 23.

Selon un aspect, l'invention concerne un procédé de thermo conversion de biomasse utilisant un système tel que décrit ci-dessus.

Avantageusement, le procédé de thermo conversion de biomasse selon l'invention permet d'utiliser un seul et même système tel que décrit ci-dessus pour mettre en œuvre alternativement un premier mode de thermoconversion par torréfaction et un deuxième mode de thermo conversion par carbonisation hydrothermale.

Le système selon l'invention est ainsi flexible en permettant des modes de fonctionnement complémentaires sans modification ou utilisation de système divers.

On entend par flexible en ce que le système selon l'invention est apte, est configuré pour alternativement fonctionner suivant un mode de thermoconversion et un mode de carbonisation hydrothermale.

Le système selon l'invention permet la mise en œuvre du procédé de thermo conversion de biomasse selon l'invention permettant la mise en œuvre alternativement d'un premier mode de thermoconversion par torréfaction et d'un deuxième mode de thermo conversion par carbonisation hydrothermale.

Le procédé selon l'invention comprend une phase de fonctionnement configuré pour adapter le mode de fonctionnement du système tel que décrit ci-dessus suivant un premier mode de thermo conversion par torréfaction ou suivant un deuxième mode de thermo conversion par carbonisation hydrothermale en fonction d'au moins un paramètre de la biomasse à traiter, en particulier le pourcentage d'humidité de la biomasse à traiter.

Selon une possibilité, d'autres paramètres de la biomasse à traiter peuvent être pris en compte tels que la nature de la biomasse, le coût de la biomasse.

Selon une possibilité, d'autres paramètres du système et du procédé selon l'invention peuvent être pris en compte tels que la facilité de mise en œuvre du procédé, le coût de fonctionnement du procédé suivant le mode de torréfaction ou suivant le mode de carbonisation hydrothermale.

À titre d'exemple, il peut être intéressant de sécher une biomasse très peu chère et la traiter en mode torréfaction plutôt que d'augmenter son pourcentage d'humidité en la mouillant et la traiter en carbonisation hydrothermale, même si elle a un taux d'humidité élevé, car le procédé de torréfaction est par exemple simple à mettre en œuvre que celui de carbonisation hydrothermale.

À titre préféré, le procédé de thermo conversion de biomasse comprend une étape préliminaire de détermination du pourcentage d'humidité de la biomasse à traiter.

L'étape préliminaire de détermination du pourcentage d'humidité de la biomasse à traiter peut-être réalisée sur le même site que le lieu de traitement et de présence du système ou bien sur un site différent et antérieurement au traitement. L'étape préliminaire de détermination du pourcentage d'humidité et de la biomasse à traiter peut-être réalisée par le système ou par un module séparé.

Classiquement, la détermination du pourcentage d'humidité de la biomasse à traiter est réalisée sur un échantillon de biomasse à traiter par l'utilisation d'une étuve régulée en température qui va permettre d'extraire l'eau de la biomasse et d'une balance de précision qui va permettre de peser la biomasse avant et après séchage de manière à déterminer son taux d'humidité.

Selon une possibilité, le système comprend une unité de commande configurée pour adapter le fonctionnement du système en fonction du pourcentage d'humidité de la biomasse à traiter. L'unité de commande est configurée pour commander avantageusement au moins l'un parmi le module de contrôle de la pression, le module de distribution d'azote et notamment la circulation de l'azote dans le circuit de dérivation en vue de son préchauffage, le module d'extraction des gaz, la trémie, l'ouverture d'extraction, le module de chauffage.

Le premier mode de conversion par torréfaction est mis en œuvre, avantageusement par l'unité de commande, lorsque le pourcentage d'humidité de la biomasse est par exemple inférieur ou égal à un premier seuil de pourcentage d'humidité tel que par exemple 25%. Selon une possibilité, le premier seuil de pourcentage d'humidité définissant la mise en œuvre du premier mode de conversion est choisi en fonction de la nature de la biomasse et/ou de son coût et/ou du coût du procédé.

Le deuxième mode de thermoconversion par carbonisation hydrothermale est mis en œuvre, avantageusement par l'unité de commande, lorsque le pourcentage d'humidité de la biomasse est par exemple supérieur ou égal à un deuxième seuil de pourcentage d'humidité tel que par exemple 65%. Selon une possibilité, le deuxième seuil de pourcentage d'humidité définissant la mise en œuvre du premier mode de conversion est choisi en fonction de la nature de la biomasse et/ou de son coût et/ou du coût du procédé.

Préférentiellement, le système met en œuvre alternativement le premier mode de conversion par torréfaction et le deuxième mode de thermoconversion par carbonisation hydrothermale. Préférentiellement, le système ne met pas en œuvre successivement le premier mode puis le deuxième mode ni le deuxième mode puis le premier mode sur une même biomasse à traiter.

Lorsque le pourcentage d'humidité de la biomasse est supérieur à un premier seuil de pourcentage d'humidité tel que par exemple 25 % et inférieur à un deuxième seuil de pourcentage d'humidité tel que par exemple 65% alors, une phase de mise à niveau du pourcentage d'humidité de la biomasse est réalisée.

Selon une première possibilité, la phase de mise à niveau du pourcentage d'humidité de la biomasse comprend l'augmentation du pourcentage d'humidité de la biomasse par ajout d'eau à la biomasse à traiter pour atteindre un pourcentage d'humidité de la biomasse d'au un deuxième seuil de pourcentage d'humidité tel que par exemple moins 65% et pouvant aller par exemple jusqu'à 90%. Cette phase de mise à niveau du pourcentage d'humidité par augmentation est par exemple mise en œuvre pour un pourcentage initial d'humidité de la biomasse à traiter compris entre 40 et 65%.

Selon une deuxième possibilité, la phase de mise à niveau du pourcentage d'humidité de la biomasse comprend la diminution du pourcentage d'humidité de la biomasse par séchage de la biomasse à traiter pour atteindre un pourcentage d'humidité de la biomasse d'un premier seuil de pourcentage d'humidité tel que par exemple 25%. Cette phase de mise à niveau du pourcentage d'humidité par diminution est par exemple mise en œuvre pour un pourcentage initial d'humidité de la biomasse à traiter compris entre 25 et 40%. Le séchage peut être réalisé par exemple par l'énergie thermique des gaz extraits récupérée par le récupérateur 24.

Le premier mode de thermo conversion par torréfaction est décrit ci-après.

Ce premier mode de thermo conversion par torréfaction peut être réalisée en continu ou en lot, c'est-à-dire en discontinu.

Ce premier mode de thermo conversion par torréfaction comprend le remplissage de la cuve 1 avec la biomasse à traiter. Préférentiellement la biomasse à traiter présente un pourcentage d'humidité inférieur ou égal à 25%.

Selon un premier mode de réalisation correspondant à un fonctionnement en lot, la cuve 1 est remplie au début du procédé soit en ouvrant le couvercle si celui-ci est présent, soit par la trémie 22. Une fois la cuve 1 remplie, le couvercle est replacé ou la trémie est fermée.

Selon un deuxième mode de réalisation correspondant à un fonctionnement en continu, la cuve 1 est remplie en continu au cours du procédé, avantageusement par la trémie 22.

Le premier mode de thermo conversion par torréfaction comprend un mélange de la biomasse par le mélangeur 4. Avantageusement, le mélange de la biomasse par le mélangeur 4 est réalisé tout au long de la thermo conversion.

Le premier mode de thermo conversion par torréfaction comprend l'injection d'azote par le module d'injection d'azote dans le système plus précisément dans la cuve 1. Cette injection d'azote assure un environnement inerte dans la cuve 1 et donc un ciel de gaz d'azote.

Selon une possibilité, au moins la cuve 1 est mise sous pression à une pression légèrement supérieure à la pression atmosphérique tel que par exemple 1.2 bar (120 KPa). Une légère surpression est avantageusement maintenue dans la cuve 1 pour compenser les pertes de charge linéaires et singulières liées au convoyage et à l'injection lors du fonctionnement en continu. Avantageusement, l'extraction des gaz est réalisée en continu pour rester à pression proche de la pression définie pendant tout le procédé et éviter la surpression dans la cuve 1.

Le premier mode de thermo conversion par torréfaction comprend le chauffage à une température comprise entre 200 °C et 300 °C de la biomasse à traiter présente dans la cuve 1 par le module de chauffage 5.

Le premier mode de thermo conversion par torréfaction comprend l'extraction des gaz en partie supérieure de la cuve 1, par le module d'extraction des gaz. Les gaz extraits sont un mélange d'azote et de gaz produits lors de la thermo conversion. Avantageusement, les gaz extraits de la cuve 1 sont condensés par le condenseur 9 du module d'extraction des gaz.

Le premier mode de thermo conversion par torréfaction comprend la récupération d'énergie thermique des gaz extraits pour le préchauffage de l'azote injecté dans la cuve 1.

La mise sous pression, le mélange, l'extraction des gaz et le maintien en température sont maintenus avantageusement pendant toute la durée de la thermo conversion de la biomasse.

Le premier mode de thermo conversion par torréfaction comprend l'extraction de la biomasse convertie en biochar. L'extraction est réalisée après un temps de séjour prédéfini, par exemple compris entre 15 minutes et 120 minutes correspondant au temps nécessaire pour la thermo conversion de la biomasse.

Selon un premier mode de réalisation correspondant à un fonctionnement en lot, la cuve 1 est ouverte ou l'ouverture d'extraction 23 est ouverte à l'issue du temps de séjour prédéfini et le biochar est récupéré.

Selon un deuxième mode de réalisation correspondant à un fonctionnement en continu, l'extraction de la biomasse convertie en biochar est réalisée en même temps que la mise sous pression, le mélange, l'extraction des gaz et le maintien en température. L'ouverture d'extraction 23 est ouverte suivant un schéma permettant un temps de séjour suffisant pour la thermo conversion de la biomasse.

Le deuxième mode de thermo conversion par carbonisation hydrothermale est décrit ci-après.

Ce deuxième mode de thermo conversion par carbonisation hydrothermale peut être réalisée en continu ou en lot, c'est-à-dire en discontinu.

Ce deuxième mode de thermo conversion par carbonisation hydrothermale comprend le remplissage de la cuve 1 avec la biomasse à traiter. Préférentiellement la biomasse à traiter présente un pourcentage d'humidité supérieur ou égal à 65%.

Selon un premier mode de réalisation correspondant à un fonctionnement en lot, la cuve 1 est remplie au début du procédé soit en ouvrant le couvercle si celui-ci est présent, soit par la trémie 22. Une fois la cuve 1 remplie, le couvercle est replacé ou la trémie 22 est fermée.

Selon un deuxième mode de réalisation correspondant à un fonctionnement en continu, la cuve 1 est remplie en continu au cours du procédé, avantageusement par la trémie 22.

Le deuxième mode de thermo conversion par carbonisation hydrothermale comprend un mélange de la biomasse par le mélangeur 4. Avantageusement, le mélange de la biomasse par le mélangeur 4 est réalisé tout au long de la thermo conversion.

Le deuxième mode de thermo conversion par carbonisation hydrothermale comprend l'injection d'azote par le module d'injection d'azote dans la cuve 1. Cette injection d'azote assure un environnement inerte dans la cuve 1 et donc un ciel de gaz d'azote. Avantageusement, le deuxième mode de thermo conversion par carbonisation hydrothermale comprend après le remplissage de la cuve comprenant le balayage à l'azote de celle-ci. Le balayage de l'azote consiste à faire circuler de l'azote dans la cuve pour s'assurer de la présence uniquement de gaz inerte.

Selon une possibilité, au moins la cuve 1 est mise sous pression à une pression supérieure ou égale à 15 bar (1500 KPa), préférentiellement de l'ordre de 100 bar (10000KPa). Préférentiellement, la mise sous pression est réalisée après l'étape de balayage. Plusieurs rinçages à l'azote sont ainsi effectués avant la mise sous pression.

Le deuxième mode de thermo conversion par carbonisation hydrothermale comprend le chauffage à une température comprise entre 180°C et 260°C de la biomasse à traiter présente dans la cuve 1 par le module de chauffage 5.

Le deuxième mode de thermo conversion par carbonisation hydrothermale ne comprend pas l'extraction des gaz en partie supérieure de la cuve 1. Dans ce deuxième mode de thermo conversion, la cuve 1 est maintenue en pression sans extraction des gaz. L'extraction des gaz est réalisée à l'issue du procédé de carbonisation hydrothermale.]

La mise sous pression, le mélange, et le maintien en température sont maintenues avantageusement pendant toute la durée de la thermo conversion de la biomasse.

Le deuxième mode de thermo conversion par carbonisation hydrothermale comprend après un temps de séjour prédéfini par exemple compris entre quelques minutes et plusieurs heures correspondant au temps nécessaire pour la thermoconversion de la biomasse, l'extraction de la biomasse convertie en hydrochar.

Selon un premier mode de réalisation correspondant à un fonctionnement en lot, la cuve 1 est ouverte ou l'ouverture d'extraction 23 est ouverte à l'issue du temps de séjour prédéfini et l'hydrochar est récupéré.

Selon un deuxième mode de réalisation correspondant à un fonctionnement en continu, l'extraction de la biomasse convertie en hydrochar est réalisée en même temps que la mise sous pression, le mélange, et le maintien en température. L'extraction des gaz est réalisée en continue et la pression est maintenue à l'aide des vannes de régulation de pression. L'ouverture d'extraction 23 est ouverte suivant un schéma permettant un temps de séjour suffisant pour la thermoconversion de la biomasse.

Avantageusement, le deuxième mode de thermo conversion par carbonisation hydrothermale selon l'invention fonctionne sous atmosphère inerte avantageusement sèche, c'est-à-dire sous gaz inerte préférentiellement azote au lieu de travailler sous atmosphère en eau ou vapeur d'eau comme l'état de la technique.

L'invention n'est pas limitée aux modes de réalisations précédemment décrits et s'étend à tous les modes de réalisation couverts par l'invention.

### LISTES DES REFERENCES

1. Cuve
3. Module de contrôle de la pression
4. Mélangeur
5. Module de chauffage
6.Conduite d'alimentation en azote
6a. Dérivation
7. Conduite d'évacuation des gaz extraits
8. Module de récupération d'énergie thermique
9. Condenseur
10. Détendeur
11. Manomètre
12.Réservoir de stockage des gaz condensés
13. Réservoir de stockage des gaz sec
14. Plaque de distribution
15. Ouverture de distribution
16. Cordon chauffant
17. Conduite de dérivation de préchauffage de l'azote
18. Conduite de retour de l'azote préchauffé
19. Conduite d'alimentation de la biomasse humide
20. Pompe
21. Conduite d'alimentation de la biomasse sèche
22. Trémie
23. Module d'extraction
24. Récupérateur

## Revendications

1. Système de thermoconversion flexible de biomasse par torréfaction ou par carbonisation hydrothermale comprenant
- une cuve (1) destinée à être fermée et à recevoir de la biomasse et un ciel de gaz,
- un module de distribution d'azote dans la cuve (1),
- un module de chauffage (5) destiné à chauffer la biomasse contenue dans la cuve (1),
- un module de contrôle de la pression (3) au moins dans la cuve (1),
**caractérisé en ce que** le module de distribution de l'azote comprend une plaque de distribution (14) comprenant une chambre de distribution munie d'ouvertures de distribution (15) de l'azote et que le système comprend une unité de commande configurée pour adapter le fonctionnement du système en fonction du pourcentage d'humidité de la biomasse à traiter pour prendre alternativement un premier mode de thermoconversion par torréfaction lorsque le pourcentage d'humidité de la biomasse à traiter est inférieur à un premier seuil prédéfini ou un deuxième mode de thermoconversion par carbonisation hydrothermale lorsque le pourcentage d'humidité de la biomasse à traiter est supérieur à un deuxième seuil prédéfini.

2. Système selon la revendication précédente dans lequel le premier seuil prédéfini de pourcentage d'humidité de la biomasse à traiter est de 25% et le deuxième seuil prédéfini de pourcentage d'humidité de la biomasse à traiter est de 65%.

3. Système selon l'une quelconque des revendications précédentes comprenant une trémie (22) d'injection destinée à alimenter la cuve (1) en biomasse, la trémie (22) et la cuve (1) étant à équipression, préférentiellement la trémie (22) comprend une chambre pressurisée à la pression de la cuve (1).

4. Système selon l'une quelconque des revendications précédentes comprenant un module d'extraction des gaz hors de la cuve (1) agencé en partie supérieure de la cuve (1) comprenant une conduite d'extraction des gaz (7), et préférentiellement un chauffage de ladite conduite d'extraction des gaz.

5. Système selon la revendication précédente comprenant un module de récupération d'énergie thermique (8) des gaz extraits comprenant un récupérateur (24) d'énergie thermique destiné à récupérer l'énergie thermique des gaz extraits au profit du préchauffage de l'azote destiné à être distribué dans la cuve (1), préférentiellement le module de récupération d'énergie thermique des gaz extraits comprend un condenseur (9) destiné à assurer la condensation des gaz extraits agencé en amont du récupérateur (24).

6. Système selon l'une quelconque des revendications précédentes dans lequel l'unité de commande est configurée pour commander au moins l'un parmi le module de contrôle de la pression, le module de distribution d'azote, le module d'extraction des gaz, la trémie, l'ouverture d'extraction, le module de chauffage.

7. Procédé de thermoconversion de biomasse adapté à l'humidité de la biomasse à traiter **caractérisé en ce qu'**il comprend une étape préliminaire de détermination du pourcentage d'humidité de la biomasse à traiter et une phase de fonctionnement d'un système de thermoconversion selon l'une quelconque des revendications précédentes suivant un premier mode de thermoconversion par torréfaction ou un deuxième mode de thermoconversion par carbonisation hydrothermale en fonction du pourcentage d'humidité de la biomasse à traiter préalablement déterminé.

8. Procédé de thermoconversion de biomasse selon la revendication précédente dans lequel le premier mode de thermoconversion par torréfaction est actionné pour un pourcentage d'humidité de la biomasse inférieur à 25%.

9. Procédé de thermoconversion de biomasse selon l'une quelconque des deux revendications précédentes dans lequel le deuxième mode de thermoconversion par carbonisation hydrothermale est actionné pour un pourcentage d'humidité de la biomasse supérieur à 65%.

10. Procédé de thermoconversion de biomasse selon l'une quelconque des trois revendications précédentes comprenant une phase de mise à niveau du pourcentage d'humidité de la biomasse préalable à la phase de fonctionnement si le pourcentage d'humidité de la biomasse déterminé par l'étape préliminaire de détermination est compris entre 25% et 65%.

11. Procédé de thermoconversion de biomasse selon la revendication précédente dans lequel la phase de mise à niveau du pourcentage d'humidité de la biomasse comprend une augmentation du pourcentage d'humidité par ajout d'eau à la biomasse pour atteindre un pourcentage d'humidité de la biomasse supérieur à 65%soit une diminution du pourcentage d'humidité par séchage de la biomasse pour atteindre un pourcentage d'humidité de la biomasse de 25%.

12. Procédé de thermoconversion de biomasse selon l'une quelconque des quatre revendications précédentes dans lequel le premier mode de thermoconversion par torréfaction comprend
- le remplissage de la cuve (1) avec la biomasse présentant un pourcentage d'humidité de la biomasse supérieur à un premier seuil de 25%,
- le mélange de la biomasse par un mélangeur (4),
- injection d'azote par le module d'injection d'azote dans la cuve (1) et mise en pression de la cuve (1) à une pression de 1,2 bar (120 KPa),
- chauffage à une température comprise entre 200°C et 300 °C de la biomasse par le module de chauffage (5),
- extraction des gaz en partie supérieure de la cuve (1) par le module d'extraction des gaz,
- condensation des gaz extraits de la cuve (1) par le condenseur (9) du module d'extraction des gaz,
- extraction de la biomasse thermoconvertie en biochar.

13. Procédé selon la revendication précédente comprenant une récupération d'énergie thermique des gaz extraits pour le préchauffage de l'azote injecté dans la cuve par le récupérateur (24).

14. Procédé de thermoconversion de biomasse selon l'une quelconque des six revendications précédentes dans lequel le deuxième mode de thermoconversion par carbonisation hydrothermale comprend
- le remplissage de la cuve (1) avec la biomasse présentant un pourcentage d'humidité de la biomasse supérieur à un deuxième seuil de 65%,
- balayage à l'azote de la cuve (1),
- injection d'azote par le module d'injection d'azote dans la cuve (1) et mise en pression de la cuve (1) à une pression de 15 à 50 bar (1500 à 5000 KPa),
- le mélange de la biomasse par un mélangeur (4),
- chauffage à une température comprise entre 180°C et 260 °C de la biomasse par le module de chauffage (5),
- extraction de la biomasse thermo convertie en hydrobiochar.

15. Procédé de conversion de biomasse selon l'une quelconque des deux revendications précédentes dans lequel le remplissage de la biomasse et l'extraction de la biomasse sont continus.
